# EUROPÄISCHE PATENTSCHRIFT

(11) **EP 0 864 444 B1**
(45) Veröffentlichungstag und Bekanntmachung des Hinweises auf die Patenterteilung: **06.02.2002**
(21) Anmeldenummer: 97104257.7
(22) Anmeldetag: 13.03.1997
(51) Int. Cl.: B44C 5/04, B44F 7/00, B44C 1/20

(54) **Verfahren zur Herstellung von gefärbten flächigen Dekormaterialien**
Process for making coloured flat decorative materials
Procédé pour fabriquer des matériaux décoratifs, colorés et plats

(43) Veröffentlichungstag der Anmeldung: 16.09.1998
(73) Patentinhaber: HSB-HELMUT SZYNKA GMBH, 47626 Kevelaer (DE)
(72) Erfinder: Szynka, Helmut, 47626 Kevelaer (DE)
(74) Vertreter: Hagemann, Heinrich, Dr.rer.nat., Dipl.-Chem.

(56) Entgegenhaltungen:
- EP-A- 0 565 494
- WO-A-95/30553
- DE-B- 2 636 623
- GB-A- 1 035 690
- US-A- 5 223 322

## Beschreibung

Die Erfindung betrifft ein Verfahren zur Herstellung von gefärbten flächigen Dekormaterialien.

Derartige Dekormaterialien haben ein großes Anwendungsgebiet und können beispielsweise zur Verkleidung von Fassaden von Gebäuden, Fußböden, Decken, Wänden, Türen, Treppen, Möbeln, Tischplatten und dergleichen verwendet werden. Dabei besteht insbesondere im Bereich dekorativer Beschichtungs- oder Verkleidungsmaterialien ein fortwährender Bedarf an neuartigen Farb- und Struktureffekten. Insbesondere besteht ein Bedarf an Verfahren, mit denen unterschiedliche und individuell anpaßbare Farb- und Struktureffekte erzielt werden können.

Im Stand der Technik sind verschiedene Verfahren sowohl zur Beschichtung von Oberflächen als auch zur Herstellung derartiger Beschichtungen bekannt. Dabei wird durch Anordnung verschiedener, meist transparenter Schichten versucht, optisch den Eindruck der Tiefenwirkung einer dreidimensionalen Struktur nachzubilden.

Aus der EP 0 357 808 A1 ist ein Verfahren zur Beschichtung von flächigen Werkstoffen unter Erzielung eines marmorierten Effektdekors durch Aufpressen einer mit Kunstharz beschichteten Trägerbahn auf den zu beschichtenden Untergrund bekannt. Dabei enthält die verwendete Trägerbahn ein plättchenförmiges Pigment, insbesondere aus Metallen oder Metallegierungen. Die so hergestellte Beschichtung besteht aus zwei übereinanderliegenden Schichten eines transparenten, thermoplastischen oder duroplastischen, unter Verpressungsbedingungen gut fließfähigen Kunstharzes. Die hinsichtlich der Verwendung untere Schicht, die Trägerbahn, enthält das plättchenförmige Pigment. Mit dieser Beschichtung wird lediglich ein einfacher optischer Effekt erzeugt, insbesondere eine Beschichtung mit einem marmorierten Effektdekor. Die Nachbildung der Tiefenwirkung einer dreidimensionalen Oberflächenstruktur der Beschichtung ist nicht gegeben und aufgrund der Verpressung auch nicht realisierbar.

Aus der EP 0 249 156 A3 sind dekorative Oberflächenverkleidungen bekannt, die durch Gießen einer härtbaren, transparenten, flüssigen Schicht gefertigt werden. Um einen optischen dreidimensionalen Effekt zu erzielen, enthält die flüssige Schicht plattenförmige Materialien, beispielsweise Perleffektpigmente oder Glimmer. Um den optisch dreidimensional wirkenden Effekt zu verstärken, werden die plattenförmigen Materialien innerhalb der transparenten Flüssigkeit mit Hilfe einer Düsenanordnung unter verschiedenen Winkeln bezüglich der Oberfläche der zu fertigenden Schicht ausgerichtet. Das Ausbilden einer den Eindruck der Tiefenwirkung einer dreidimensionalen Oberflächenstruktur aufweisenden Beschichtung, die zusätzlich einen solchen optischen Effekt aufweist, ist mit dem Verfahren nicht realisierbar.

In der US 5 223 322 ist ein Dekormaterial offenbart, bei dem auf einer Hintergrundschicht, die beispielsweise aus Papier besteht, eine komprimierbare Plastisolschicht aufgebracht ist. Auf die Plastisolschicht ist ein transparentes Material aufgebracht, welches plättchenförmiges Material enthält. Die das plättchenförmige Material enthaltende Schicht wird unter Aufbringung mindestens einer weiteren Schicht so deformiert, dass sich die Plättchen in genau definierter Weise zueinander ausrichten. Hierdurch wird ein optischer Effekt erzielt.

Der vorliegenden Erfindung liegt die **Aufgabe** zugrunde, ein Verfahren zur Herstellung von Dekormaterialien bereitzustellen, welche sehr unterschiedliche und individuelle Farb- und Struktureffekte sowie die Tiefenwirkung einer realen dreidimensionalen Struktur aufweisen. Darüber hinaus soll ein verfahrensgemäß hergestelltes Dekorelement überaus einfach handhab- und verarbeitbar sein, insbesondere hinsichtlich geltender Sicherheitsbestimmungen bei der Montage.

Zur technischen **Lösung** dieser Aufgabe wird ein Verfahren zur Herstellung von gefärbten flächigen Dekormaterialien vorgeschlagen, das dadurch gekennzeichnet ist, daß auf ein im wesentlichen transparentes Substrat zumindest eine pigment- und/oder farbstoffhaltige aushärtbare Harzschicht und anschließend ein Faserverbundmaterial aufgebracht wird, wobei in zumindest einer der Harzschichten ein plättchenförmiges Effektpigment enthalten ist.

Mit der Erfindung wird ein Verfahren bereitgestellt, das eine überaus einfache Herstellung von Dekormaterialien ermöglicht, die unterschiedliche und individuell vorgebbare Farb- und Struktureffekte sowie die Tiefenwirkung einer realen dreidimensionalen Struktur aufweisen. Durch die Verwendung eines Faserverbundmaterials wird das verfahrensgemäß hergestellte Dekormaterial stabilisiert. Gleichzeitig wird sichergestellt, daß das Dekormaterial ähnlich Sicherheitsgläsern bei Bruch keine Splitter bildet, so daß Verletzungen, insbesondere bei der Montage von Fassadenelementen, beispielsweise über Kopf, weitestgehend vermieden werden können. Dadurch können insbesondere Dekormaterialien mit einem Glassubstrat entsprechend geltentenden Sicherheits- und Verarbeitungsbestimmungen überkopf verklemmt werden, was bei den bisher gebräuchlichen Glasscheiben bzw. -platten aus Sicherheitsgründen nur beschränkt zulässig ist. Desweiteren werden so beispielsweise die Festigkeit, Zähigkeit und dergleichen vergrößert. Unter Faserverbundmaterial sollen im Sinne der Erfindung neben Rovings, Geweben und Matten auch Vliese und Filze verstanden werden, das heißt gemäß vorteilhaften Ausgestaltungen der Erfindung Nadelvliese bzw. -filze, Gewebe, Rovings, Rovinggewebe und Matten, vorzugsweise aus Glasfasern, bzw. Kunstfasern.

Durch Auswahl, Verteilung und Kombination von Pigmenten und Farbstoffen können nahezu beliebige Farbdekors hergestellt werden. Als Harze können im Prinzip alle Ein- oder Mehrkomponentenharze eingesetzt werden, die durch thermische, durch Strahlenhärtung oder sonstige Härtung verfestigt werden können und zumindest einige Zeit in einem gieß- oder streichfähigen Zustand sind. Geeignete Harze sind zum Beispiel Polyester, Epoxidharze oder Venylester, zum Beispiel auf Basis von Acrylaten und/oder Methacrylaten.

Gemäß einem vorteilhaften Vorschlag der Erfindung wird das Harz vor oder während der Verarbeitung mit geeigneten Pigmenten und/oder Farbstoffen versetzt. Die Pigmente und/oder Farbstoffe können dabei gleichmäßig in der Harzschicht verteilt werden, es können aber auch durch ungleichmäßige Verteilung neben der Oberflächenstrukturen auch Farbstrukturen dargestellt werden. Vorteilhafterweise kann die Harzschicht in einem Arbeitsgang aufgebracht werden oder aber in mehreren Schritten, gegebenenfalls mit einer Zwischenhärtung der jeweils aufgebrachten Schicht. Fall mehrere Harzschichten aufgebracht werden, können diese gegebenenfalls unterschiedlich eingefärbt oder pigmentiert werden. So kann zum Beispiel zunächst eine pigmentierte Harzschicht aufgebracht werden und nachfolgend eine gefärbte Schicht.

Gemäß einem weiteren vorteilhaften Vorschlag der Erfindung wird in zumindest eine der pigment- und/oder farbstoffhaltigen Harzschichten ein flächiges Muster eingelegt. Dadurch lassen sich besonders dekorative Effekte erzielen, die neben gestalterischen Aspekten darüber hinaus eine weitestgehende Individualisierung der Dekormaterialien ermöglicht, beispielsweise durch individuelle Namen oder Logos. In vorteilhafter Weise wird als plättchenförmiges Effektpigment ein mit Metalloxiden beschichtetes Glimmerpigment verwendet. Durch Lichtbrechung und Mehrfachreflektion an den Phasengrenzen dieses Mehrschichtpigments kommt es je nach Betrachtungswinkel zu Interferenzeffekten und je nach Größe der Plättchen zu mehr oder weniger stark ausgeprägten Glanzeffekten. Je nach Art und Dicke der Metalloxidbeschichtung, zum Beispiel farblose oder gefärbte Metalloxide, kann neben oder anstelle der Interferenzfarbe auch eine mehr oder weniger stark ausgeprägte Körperfarbe zum Effekt beitragen.

Der Anteil der Pigmente und/oder Farbstoffe in der Harzschicht hängt im wesentlichen von dem gewünschten Effekt ab, liegt aber in der Regel im Bereich von etwa 1 Gew.-% bis 20 Gew.-%. Die einzelnen Harzschichten haben in der Regel eine Dicke von etwa 0,5 mm bis etwa 2 mm, insbesondere von etwa 0,5 bis etwa 1,5 mm. Falls mehrere Schichten aufgebracht werden, wird eine Gesamtdicke von etwa 2 mm bis 3 mm in der Regel nicht überschritten. Dabei werden dem Anwender selbst durch das Verfahren keinerlei Grenzen auferlegt.

Gemäß einem vorteilhaften Vorschlag der Erfindung wird auf die Harzschicht noch eine Hintergrundschicht aufgebracht. Dabei können gemäß weiteren vorteilhaften Ausgestaltungen der Erfindung als Hintergrundschicht Glasfaserlaminate, fertige Platten aus PE, Folien und dergleichen oder eine beispielsweise durch Sprühen oder Streichen aufgebrachte Farbschicht verwendet werden. Durch diese Hintergrundschicht läßt sich dem Dekormaterial eine Farbe, ein Muster aber auch ein Logo, Schriftzüge und dergleichen hinterlegen. Dadurch läßt sich das Maß der Gestaltungsmöglichkeiten erheblich erweitern.

In vorteilhafter Weise wird die Harzschicht vor dem Aufbringen des Faserverbundmaterials oder der Hintergrundschicht ausgehärtet. Dadurch kann sichergestellt werden, daß das Faserverbundmaterial oder die Hintergrundschicht gleichmäßig und eben aufgebracht werden können und nicht teilweise verkippen oder in die Harzschicht eindringen. Es ist jedoch ebenso möglich, daß eine Harzschicht zur Aufnahme des Faserverbundmaterials oder der Hintergrundschicht aufgebracht wird, um so eine optimale Verbindung sicherzustellen.

In vorteilhafter Weise wird gemäß einem weiteren Vorschlag der Erfindung auf das Faserverbundmaterial eine Klebeschicht aufgebracht. Dadurch kann die Verarbeitung entsprechender Dekormaterialien überaus einfach erfolgen. Vorteilhafterweise können dabei selbstklebende Klebeschichten verwendet werden.

In vorteilhafter Weise wird als Substrat ein zumindest auf der der Harzschicht zugewandten Seite eine Oberflächenstruktur aufweisendes Material verwendet. Dabei kann das Substratmaterial auf dieser Seite Erhöhungen und/oder Vertiefungen aufweisen, die sowohl gleichmäßig als auch ungleichmäßig ausgebildet sein können. Durch diese der aufzubringenden Harzschicht zugewandten Oberflächenstruktur ist eine reale Dreidimensionalität gegeben, die den optischen Eindruck der Tiefenwirkung noch weiter verstärkt. Darüber hinaus wird eine größere Oberfläche bereitgestellt, die eine größere Haftung zwischen dem Substrat und der Harzschicht gewährleistet.

Gemäß einem weiteren vorteilhaften Vorschlag der Erfindung wird als Substrat Glas verwendet, insbesondere Kristallspiegelglas. Ebenso können vorteilhafterweise Acrylglas (Plexiglas) oder geeignete, im wesentlichen transparente Kunststoffe verwendet werden. Damit lassen sich einerseits sehr glatte Oberflächen und andererseits durch Auswahl entsprechender Strukturgläser auch strukturierte Oberflächen erzielen. Darüber hinaus lassen sich chemisch neutrale Oberflächen, insbesondere für die Verwendung von Küchenarbeitsplatten, Küchenfronten und dergleichen, herstellen. Überdies können so durch Abstimmung der Materialien für die Harzschicht, die optionale Hintergrundschicht und das Faserverbundmaterial transparente oder transluzente Dekormaterialien bereitstellen, die beispielsweise für Fensterscheiben, Fahrstühle oder als Duschabtrennung verwendet werden können. Zusätzlich lassen sich Oberflächen aus Glas besonders einfach reinigen, so daß entsprechende Dekormaterialien praktisch nicht durch Reinigungsmittel und dergleichen angegriffen und damit hinsichtlich ihrer optischen Wirkung und Farbgebung verändert werden.

Da die Dekormaterialien durch das Aufbringen des Faserverbundmaterials an Stabilität gewinnen, kann gemäß einem besonders vorteilhaften Vorschlag der Erfindung sehr dünnes Substratmaterial, insbesondere sehr dünnes Glas, verwendet werden. Dadurch können Dekormaterialien mit einem äußerst geringen Gewicht hergestellt werden, die sich insbesondere sehr viel einfacher verarbeiten lassen.

Weitere Vorteile und Merkmale der Erfindung ergeben sich aus der folgenden Beschreibung anhand der in den Figuren dargestellten Ausführungsbeispiele. Dabei zeigen:
- Fig. 1: den prinzipiellen Aufbau eines Dekormaterials gemäß der vorliegenden Erfindung;
- Fig. 2: den prinzipiellen Aufbau eines alternativen Dekormaterials gemäß der vorliegenden Erfindung;
- Fig. 3: den prinzipiellen Aufbau eines weiteren alternativen Dekormaterials gemäß der vorliegenden Erfindung;
- Fig. 4: den prinzipiellen Aufbau eines weiteren alternativen Dekormaterials gemäß der vorliegenden Erfindung und
- Fig. 5: den prinzipiellen Aufbau eines weiteren alternativen Dekormaterials gemäß der vorliegenden Erfindung.

Fig. 1 zeigt den prinzipiellen Aufbau eines verfahrensgemäß hergestellten Dekormaterials. dabei ist auf einem im wesentlichen transparenten Substrat 1, vorzugsweise aus Glas, zumindest eine ein plättchenförmiges Effektpigment enthaltende Harzschicht 2 aufgebracht. Auf die Harzschicht 2 ist ihrerseits Faserverbundmaterial 3, beispielsweise ein Glasfasergewebe, aufgebracht.

Fig. 2 zeigt den Aufbau eines alternativen Dekormaterials. Hier sind auf einem Substrat 1 mehrere plättchenförmige Effektpigmente enthaltende Harzschichten 2 aufgebracht. Auf die Harzschichten 2 ist zusätzlich noch eine Hintergrundschicht 4, beispielsweise eine Farbschicht, aufgebracht. Um die Stabilität des Dekormaterials zu vergrößern, ist auch bei dieser Ausführungsform Faserverbundmaterial 3 aufgebracht.

Fig. 3 zeigt ein weiteres Ausführungsbeispiel eines verfahrensgemäß hergestellten Dekormaterials. Dabei ist auf das Faserverbundmaterial 3 des in Fig. 2 dargestellten Dekormaterials zusätzlich eine Klebeschicht 5 aufgebracht, beispielsweise eine selbstklebende Klebeschicht, die das Aufbringen des Dekormaterials vereinfacht.

In Fig. 4 ist mit 6 ein Kernmaterial bezeichnet, das mit Hilfe einer Klebeschicht 5 mit dem Faserverbundmaterial 3 verbunden ist. Das Kernmaterial kann beispielsweise aus Holz, Metall, Kunststoff, Gips oder synthetischen Verbundmaterialien bestehen und hat die Aufgabe, im jeweiligen zu fertigenden Produkt die für bestimmte Anwendungen notwendigen Materialeigenschaften zu geben und kann je nach gewünschten Eigenschaften praktisch beliebig ausgewählt werden. Insbesondere lassen sich so die funktionellen Eigenschaften des Produktes beliebig gestalten, zum Beispiel in Richtung Feuerschutz oder Wärme- bzw. Schalldämmung oder zur Einstellung von gewünschten Dicken oder Festigkeiten.

Falls das Kernmaterial 6 selbst nicht formbeständig ist oder aber, wie zum Beispiel bei Holz, durch äußere Einflüsse, wie zum Beispiel Feuchtigkeitsaufnahme, sich verformen kann, ist es zweckmäßig, das Kernmaterial 6 durch beidseitig aufgebrachte, hier nicht dargestellte Laminierungsschichten zu stabilisieren.

Fig. 5 zeigt eine Ausführungsform, die symmetrisch aufgebaut ist, und beispielsweise zum Aufbau von bereits dekorierten Trennwänden und dergleichen verwendet werden kann.

Mit dem erfindungsgemäßen Verfahren lassen sich Dekormaterialien aller Art herstellen, insbesondere Effektgläser, Fliesen und dergleichen. Neben ebenen Formen wie Platten können aber auch durch Verwendung entsprechender Substrate 1 gewölbte oder sphärische Formen hergestellt werden. Zum Einsatz kommen die Produkte insbesondere bei Wand-, Decken- oder Möbelverkleidungen, aber auch zum Beispiel für Bodenbeläge, Duschabtrennungen, Fahrstuhlauskleidungen und dergleichen, insbesondere da, wo es neben den dekorativen Effekten auch auf die Unempfindlichkeit gegen mechanische, chemische oder sonstige Einflüsse ankommt, beispielsweise in Küchen, an Schränken oder in Bädern.

Die Art des Aufbringens der einzelnen Schichten bzw. Materialien ist dem Fachmann an sich geläufig. Insbesondere bei flüssigen Materialien kann dies zum Beispiel durch Streichen, Rollen, Sprühen, Tauchen oder Gießen geschehen.

Die nach dem erfindungsgemäßen Verfahren hergestellten Dekormaterialien lassen sich mit allen üblichen Verfahren, zum Beispiel Sägen, Schneider, Fräsen, Bohren und anderen Formgebungsverfahren bearbeiten und können daher praktisch unbegrenzt vielseitig eingesetzt werden.

### Bezugszeichenliste

- 1: Substrat
- 2: Harzschicht
- 3: Faserverbundmaterial
- 4: Hintergrundschicht
- 5: Klebschicht
- 6: Kernmaterial

## Patentansprüche

1. Verfahren zur Herstellung von gefärbten flächigen Dekormaterialien,
**dadurch gekennzeichnet,**
**daß** auf ein im wesentlichen transparentes Substrat (1) zumindest eine pigment- und/oder farbstoffhaltige aushärtbare Harzschicht (2) und anschließend ein Faserverbundmaterial (3) aufgebracht wird, wobei in zumindest einer der Harzschichten (2) ein plättchenförmiges Effektpigment enthalten ist.

2. Verfahren nach Anspruch 1, **dadurch gekennzeichnet**, **das** auf die Harzschicht (2) noch eine Hintergrundschicht (4) aufgebracht wird.

3. Verfahren nach Anspruch 1 oder 2, **dadurch gekennzeichnet**, **das** die Harzschicht (2) vor dem Aufbringen des Faserverbundmaterials (3) oder der Hintergrundschicht (4) ausgehärtet wird.

4. Verfahren nach einem der Ansprüche 1 bis 3, **dadurch gekennzeichnet, daß** auf das Faserverbundmaterial (3) eine Klebeschicht (5) aufgebracht wird.

5. Verfahren nach einem der Ansprüche 1 bis 4, **dadurch gekennzeichnet, daß** in zumindest eine der pigment- und/oder farbstoffhaltigen Harzschichten (2) ein flächiges Muster eingelegt wird.

6. Verfahren nach einem der Ansprüche 1 bis 5, **dadurch gekennzeichnet, daß** als plättchenförmiges Effektpigment ein mit Metalloxiden beschichtetes Glimmerpigment verwendet wird.

7. Verfahren nach einem der Ansprüche 1 bis 6, **dadurch gekennzeichnet, daß** als Substrat (1) ein zumindest auf der der Harzschicht (2) zugewandten Seite eine Oberflächenstruktur aufweisendes Material verwendet wird.

8. Verfahren nach einem der Ansprüche 1 bis 7, **dadurch gekennzeichnet, daß** als Substrat (1) Glas verwendet wird.

9. Verfahren nach einem der Ansprüche 1 bis 7, **dadurch gekennzeichnet, daß** als Substrat (1) Acrylglas verwendet wird.

10. Verfahren nach einem der Ansprüche 1 bis 9, **dadurch gekennzeichnet, daß** als Faserverbundmaterial (3) ein Glasfasergewebe verwendet wird.

11. Verfahren nach einem der Ansprüche 2 bis 10, **dadurch gekennzeichnet, daß** als Hintergrundschicht (4) eine Laminatschicht verwendet wird.

12. Verfahren nach einem der Ansprüche 2 bis 10, **dadurch gekennzeichnet, daß** als Hintergrundschicht (4) eine Farbschicht verwendet wird.

13. Verfahren nach einem der Ansprüche 1 bis 12, **dadurch gekennzeichnet, daß** das Dekormaterial transparent oder transluzent ausgebildt wird.

14. Dekormaterial, hergestellt nach einem der vorhergehenden Ansprüche, bestehend aus einem im wesentlichen transparenten Substrat (1), auf dem zumindest eine pigment- und/oder farbstoffhaltige Harzschicht (2), optional eine Hintergrundschicht (4) und ein Faserverbundmaterial (3) aufgebracht sind, wobei in zumindest einer der Harzschichten (2) ein plättchenförmiges Effektpigment enthalten ist.

15. Dekormaterial nach Anspruch 14, **dadurch gekennzeichnet, daß** das Substrat (1) auf der der Harzschicht (2) zugewandten Seite eine Oberflächenstruktur aufweist.

16. Dekormaterial nach Anspruch 14 oder 15, **dadurch gekennzeichnet, daß** das Substrat (1) aus Glas ist.

17. Dekormaterial nach Anspruch 14 oder 15, **dadurch gekennzeichnet, daß** das Substrat (1) aus Acrylglas ist.

18. Dekormaterial nach einem der Ansprüche 14 bis 17, **dadurch gekennzeichnet, daß** das Effektpigment ein mit Metalloxiden beschichtetes Glimmerpigment ist.

19. Dekormaterial nach einem der Ansprüche 14 bis 18, **dadurch gekennzeichnet, daß** das Faserverbundmaterial (3) ein Glasfasergewebe ist.

20. Dekormaterial nach einem der Ansprüche 14 bis 19, **dadurch gekennzeichnet, daß** die optionale Hintergrundschicht (4) ein Laminat ist.

21. Dekormaterial nach einem der Ansprüche 14 bis 19, **dadurch gekennzeichnet, daß** die optionale Hintergrundschicht (4) eine Farbschicht ist.

22. Dekormaterial nach einem der Ansprüche 14 bis 21, **dadurch gekennzeichnet, daß** das Dekormaterial transparent oder transluzent ist.

## Claims

1. Method of manufacturing coloured, flat decorative materials, **characterised in that** at least one settable resin layer (2), which contains a pigment and/or a dye, and subsequently a fibre composite material (3) are applied to a substantially transparent substrate (1), a flaky effect pigment being contained in at least one of the resin layers (2).

2. Method as claimed in claim 1, **characterised in that** a background layer (4) is also applied to the resin layer (2).

3. Method as claimed in claim 1 or 2, **characterised in that** the resin layer (2) is set before the application of the fibre composite material (3) or the background layer (4).

4. Method as claimed in one of claims 1 to 3, **characterised in that** an adhesive layer (5) is applied to the fibre composite material (3).

5. Method as claimed in one of claims 1 to 4, **characterised in that** a flat pattern is inserted in at least one of the pigment- and/or dye- containing resin layers (2).

6. Method as claimed in one of claims 1 to 5, **characterised in that** a sparkling pigment coated with metal oxides is used as the flaky effect pigment.

7. Method as claimed in one of claims 1 to 6, **characterised in that** a material having a surface structure on the side directed towards the resin layer (2) is used as the substrate (1).

8. Method as claimed in one of claims 1 to 7, **characterised in that** glass is used as the substrate (1).

9. Method as claimed in one of claims 1 to 7, **characterised in that** acrylic glass is used as the substrate (1).

10. Method as claimed in one of claims 1 to 9, **characterised in that** a glass fibre fabric is used as the fibre composite material (3).

11. Method as claimed in one of claims 2 to 10, **characterised in that** a laminated layer is used as the background layer (4).

12. Method as claimed in one of claims 2 to 10, **characterised in that** a coloured layer is used as the background layer (4).

13. Method as claimed in one claims 1 to 12, **characterised in that** the decorative material is of transparent or translucent construction.

14. Decorative material, manufactured in accordance with one of the preceding claims, comprising a substantially transparent substrate (1), applied to which are at least one pigment- and/or dye- containing resin layer (2), optionally a background layer (4) and a fibre composite material (3), a flaky effect pigment being contained in at least one of the resin layers (2).

15. Decorative material as claimed in claim 14, **characterised in that** the substrate (1) has a surface structure on the side directed towards the resin layer (2).

16. Decorative material as claimed in claim 14 or 15, **characterised in that** the substrate (1) is of glass.

17. Decorative material as claimed in claim 14 or 15, **characterised in that** the substrate (1) is of acrylic glass.

18. Decorative material as claimed in one of claims 14 to 17, **characterised in that** the effect pigment is a sparkling pigment coated with metal oxides.

19. Decorative material as claimed in one of claims 14 to 18, **characterised in that** the fibre composite material (3) is a glass fibre fabric.

20. Decorative material as claimed in one of claims 14 to 19, **characterised in that** the optional background layer (4) is a laminate.

21. Decorative material as claimed in one of claims 14 to 19, **characterised in that** the optional background layer (4) is a coloured layer.

22. Decorative material as claimed in one of claims 14 to 21, **characterised in that** the decorative material is transparent or translucent.

## Revendications

1. Procédé pour fabriquer des matériaux décoratifs, plats et colorés, **caractérisé en ce qu'**on applique sur un substrat (1) globalement transparent au moins une couche de résine (2) durcissable et contenant un pigment et/ou un colorant et ensuite un matériau composite (3) armé de fibres, un pigment à effet de paillettes étant contenu dans au moins l'une des couches de résine (2).

2. Procédé selon la revendication 1, **caractérisé en ce qu'**on applique encore une couche de fond (4) sur la couche de résine (2).

3. Procédé selon la revendication 1 ou 2, **caractérisé en ce qu'**on durcit la couche de résine (2) avant l'application du matériau composite (3) armé de fibres ou de la couche de fond (4).

4. Procédé selon l'une des revendications 1 à 3, **caractérisé en ce qu'**on applique une couche adhésive (5) sur le matériau composite (3) armé de fibres.

5. Procédé selon l'une des revendications 1 à 4, **caractérisé en ce qu'**on dispose un motif plat dans au moins l'une des couches de résine (2) contenant un pigment et/ou un colorant.

6. Procédé selon l'une des revendications 1 à 5, **caractérisé en ce qu'**on utilise comme pigment à effet de paillettes un pigment scintillant recouvert d'oxydes métalliques.

7. Procédé selon l'une des revendications 1 à 6, **caractérisé en ce qu'**on utilise comme substrat (1) un matériau comportant une structure de surface au moins sur le côté tourné vers la couche de résine (2).

8. Procédé selon l'une des revendications 1 à 7, **caractérisé en ce qu'**on utilise comme substrat (1) du verre.

9. Procédé selon l'une des revendications 1 à 7, **caractérisé en ce qu'**on utilise comme substrat (1) du verre acrylique.

10. Procédé selon l'une des revendications 1 à 9, **caractérisé en ce qu'**on utilise comme matériau composite (3) renforcé par des fibres un tissu de fibres de verre.

11. Procédé selon l'une des revendications 2 à 10, **caractérisé en ce qu'**on utilise comme couche de fond (4) une couche stratifiée.

12. Procédé selon l'une des revendications 2 à 10, **caractérisé en ce qu'**on utilise comme couche de fond (4) une couche colorée.

13. Procédé selon l'une des revendications 1 à 12, **caractérisé en ce que** le matériau décoratif est réalisé transparent ou translucide.

14. Matériau décoratif, fabriqué selon l'une des revendications précédentes, constitué d'un substrat (1) globalement transparent sur lequel sont appliqués au moins une couche de résine (2) contenant un pigment et/ou un colorant, optionnellement une couche de fond (4) et un matériau composite (3) armé de fibres, un pigment à effet de paillettes étant contenu dans au moins l'une des couches de résine (2).

15. Matériau décoratif selon la revendication 14, **caractérisé en ce que** le substrat (1) comporte une structure de surface sur le côté tourné vers la couche de résine (2).

16. Matériau décoratif selon la revendication 14 ou 15, **caractérisé en ce que** le substrat (1) est en verre.

17. Matériau décoratif selon la revendication 14 ou 15, **caractérisé en ce que** le substrat (1) est en verre acrylique.

18. Matériau décoratif selon l'une des revendications 14 à 17, **caractérisé en ce que** le pigment à effet est un pigment scintillant recouvert d'oxydes métalliques.

19. Matériau décoratif selon l'une des revendications 14 à 18, **caractérisé en ce que** le matériau composite (3) armé de fibres est un tissu de fibres de verre.

20. Matériau décoratif selon l'une des revendications 14 à 19, **caractérisé en ce que** la couche de fond (4) optionnelle est un stratifié.

21. Matériau décoratif selon l'une des revendications 14 à 19, **caractérisé en ce que** la couche de fond (4) optionnelle est une couche colorée.

22. Matériau décoratif selon l'une des revendications 14 à 21, **caractérisé en ce que** le matériau décoratif est transparent ou translucide.
